# EUROPÄISCHE PATENTSCHRIFT

(11) **EP 0 853 995 B1**
(45) Veröffentlichungstag und Bekanntmachung des Hinweises auf die Patenterteilung: **21.11.2001**
(21) Anmeldenummer: 98100066.4
(22) Anmeldetag: 05.01.1998
(51) Int. Cl.: B22F 3/11, C22C 1/04, C22C 1/05, C04B 35/638, C04B 35/65

(54) **Metalloxide enthaltende Spritzgiessmassen zur Herstellung von Metallformkörpern**
Injection moulding composition containing metal oxide for making metal shapes
Masse à moulage d'injection en contenant des oxides métalliques pour la fabrication d'objets en métaux

(30) Priorität: 07.01.1997 DE 19700277
(43) Veröffentlichungstag der Anmeldung: 22.07.1998
(73) Patentinhaber: BASF AKTIENGESELLSCHAFT, 67056 Ludwigshafen (DE)
(72) Erfinder: Sterzel, Hans-Josef, Dr., 67125 Dannstadt-Schauernheim (DE)
(74) Vertreter: Isenbruck, Günter, Dr.

(56) Entgegenhaltungen:
- US-A- 4 415 528
- US-A- 4 604 259
- US-A- 5 190 898
- US-A- 5 417 917
- US-A- 5 686 676
- PATENT ABSTRACTS OF JAPAN vol. 018, no. 015 (C-1151), 12.Januar 1994 -& JP 05 254945 A (HITACHI LTD), 5.Oktober 1993,

## Beschreibung

Die Erfindung betrifft Metalloxide enthaltende Formmassen, insbesondere Spritzgießmassen, die zur Herstellung von Metallformkörpern geeignet sind, sowie Verfahren zur Herstellung von Metallformkörpern.

Bei der Herstellung von kleinen komplexen Metallformkörpern nach dem Pulverspritzgießverfahren werden Metallpulver mit Pulverdurchmessern von 2 bis 40 *µ*m mit einem fließfähigen Bindemittel vermischt und dieses Gemisch, wie bei der Verarbeitung von Kunststoffen üblich, mittels Spritzgießmaschinen unter Drücken bis 2000 bar in eine Form gespritzt. In der Form erstarrt die Spritzgießmasse, üblicherweise, weil die Form eine niedrigere Oberflächentemperatur als die eingespritzte Masse aufweist und das Bindemittel in der Form auf eine Temperatur unterhalb der Glastemperatur oder Schmelztemperatur abgekühlt wird.

Sodann wird die Form geöffnet und das geformte Teil entnommen. Aus dem so gebildeten Formling wird danach das Bindemittel entfernt, wobei der Formling nicht deformiert werden sollte. Die Entfernung des Bindemittels kann auf verschiedene Arten erfolgen. Es ist möglich, das zumeist organische Bindemittel durch vorsichtige Temperaturerhöhung über einen längeren Zeitraum thermisch zu zersetzen und so zu entfernen. Das Bindemittel kann auch so aufgebaut sein, daß es teilweise in einem Lösungsmittel löslich ist, und dieser Anteil mit dem Lösungsmittel extrahiert werden kann. Den weiteren Binderanteil zersetzt man dann thermisch, was schneller erfolgen kann als in der ersten Variante, weil nach der Extraktion des löslichen Bindemittelanteils bereits ein offenporöser Körper vorliegt und durch die thermische Zersetzung somit kein Innendruck aufgebaut wird, der den Formling zerstören könnte. Am elegantesten wird das Bindemittel mit einem katalytischen Verfahren entfernt, wobei als Bindemittel z.B. ein Polyacetal verwendet wird, welches unterhalb seiner Schmelztemperatur unter dem Einfluß gasförmiger Säuren ohne Ausbildung einer flüssigen Phase direkt zu gasförmigem Formaldehyd depolymerisiert wird. Dieser Prozess verläuft in den Formlingwänden von außen nach innen, wodurch der gesamte Gasaustausch ebenfalls nur in den bereits porösen Volumenanteilen erfolgen kann, und ebenfalls kein nachteiliger Innendruck aufgebaut werden kann. Dieses Verfahren weist den weiteren Vorteil auf, daß der Entbinderungsprozess unterhalb des Schmelzpunktes des Bindemittels erfolgt und der Formling damit seine Dimensionen nicht in nachteiliger Weise ändert. Damit werden sehr dimensionstreue Formkörper erhalten. Die Abweichung der linearen Dimensionen vom Sollmaß beträgt maximal +/-0,3 %, oft weniger. Allerdings werden die Rauhtiefen der Formteile im wesentlichen von der verwendeten Pulvergröße bestimmt, so daß Rauhtiefen R_{Z} von 1 *µ*m nicht unterschritten werden. Zur Herstellung von Teilen mit kleineren Rauhtiefen wären Metallpulver mit geringerem Durchmesser als 2 *µ*m notwendig. Die Herstellung derartiger Metallpulver ist aber extrem teuer bzw. es treten erhebliche Schwierigkeiten beim Umgang mit derartig feinen Metallpulvern auf. Mit absteigender Teilchengröße steigt das Verhältinis von Oberfläche zu Volumen an, wodurch die Metallpulver chemisch immer reaktiver werden. Unedle Metalle, wie Eisen, Kobalt, Zink oder Nickel werden dabei pyrophor und sind an Luft nicht mehr verarbeitbar.

Zudem werden bei der Herstellung von Metallpulvern durch Versprühen von Metallschmelzen Teilchengrößen von 5 *µ*m kaum unterschritten. Oft lassen sich die Metallpulver dabei auch durch Mahlen nicht weiter zerkleineren, weil sie zu duktil sind.

US-A-4 415 528 betrifft ein Verfahren zur Herstellung von Metallformkörpern durch Spritzgießen. Beispielweise werden Nickelpulver und Eisenpulver mit Chromoxidpulver mit einer Teilchengröße von 0.5 µm gemischt.

Es besteht jedoch eine Nachfrage nach feineren Formmassen zur Herstellung von Metallformkörpern, seitdem es mit neueren Techniken gelingt, immer feinere Formeinsätze für das Spritzgießverfahren herzustellen. Mit dem LIGA-Verfahren werden beispielsweise Werkzeugeinsätze hergestellt, mit denen Teile im Spritzgießverfahren hergestellt werden, die Ausdehnungen im *µ*m-Bereich und Rauhigkeiten im Nanometerbereich aufweisen.

Im LIGA-Verfahren wird auf eine Grundplatte eine lichtempfindliche Polymerschicht, ein sogenannter Photoresist, aufgebracht und durch eine Maske, welche die zu erzeugenden Strukturen im Querschnitt enthält, belichtet. Die durch die Maske belichteten Anteile der Polymerschicht werden löslich und können deshalb ausgewaschen werden. Die entstandenen Gräben werden galvanisch durch eine Metallschicht aufgefüllt, wonach der übriggebliebene Photoresist aufgelöst wird. Die so erhaltene Metallstruktur kann als Formeinsatz für eine Spritzgießform verwendet werden.

Aufgabe der Erfindung ist die Bereitstellung von Formmassen bzw. Spritzgießmassen zur Herstellung von Metallformkörpern, die ein Eigenschaftsprofil aufweisen, das ihre Verwendung in sehr feinen Formeinsätzen, beispielsweise aus dem LIGA-Verfahren erlaubt. Die so erhaltenen Formkörper sollen in Feinheit und Oberflächengüte den nach dem LIGA-Verfahren hergestellten Formen entsprechen.

Die Aufgabe wird gelöst durch Formmassen gemäß Anspruch 9, enthaltend in einem fließfähigen Bindemittel 20 bis 50 Vol.-%, bezogen auf das Gesamtvolumen der Formmasse, eines Pulvers aus einem oder mehreren Metalloxiden und gegebenenfalls nicht mit Wasserstoff reduzierbaren Metallcarbiden und/oder Metallnitriden, wobei mindestens 65 Vol.-% des Pulvers eine Teilchengröße von maximal 0,5 *µ*m und der Rest des Pulvers eine Teilchengröße von maximal 1 *µ*m aufweisen, und mindestens 90 Vol.-% des Pulvers aus mit Wasserstoff reduzierbaren Metalloxiden bestehen.

Erfindungsgemäß wurde gefunden, daß man anstelle der großkörnigen, schlecht zugänglichen und schwer handhabbaren Metallpulver, Metalloxidpulver mit Teilchengrößen unterhalb von 1 *µ*m zur Herstellung der Formmassen verwenden kann. Dabei verformt man die Formmasse oder Spritzgießmasse zu einem Formkörper, entbindert den Formkörper und sintert ihn unter Reduktion der Metalloxide in einer wasserstoffhaltigen, reduzierenden Atmosphäre.

Dabei verwendet man ein Pulver, das zu mindestens 65 Vol.-% eine Teilchengröße von maximal 0,5 *µ*m aufweist, wobei der Rest des Pulvers eine Teilchengröße von maximal 1 *µ*m aufweist. Besonders bevorzugt weisen mindestens 80 Vol.-% des Pulvers eine Teilchengröße von maximal 0,5 *µ*m auf. Mindestens 90 Vol.-% des Pulvers bestehen aus mit Wasserstoff reduzierbaren Metalloxiden, wobei der verbleibende Anteil des Pulvers aus nicht mit Wasserstoff reduzierbaren Metalloxiden, Metallcarbiden und/oder Metallnitriden besteht.

Geeignete Metalloxide sind solche, die mit Wasserstoff reduzierbar und sinterfähig sind, so daß aus ihnen durch Erhitzen unter Wasserstoffatmosphäre bzw. in Gegenwart von Wasserstoff Metallformkörper herstellbar sind. Beispiele von Metallen, deren Oxide verwendet werden können, finden sich in den Gruppen VIB, VIII, IB, IIB, IVA des Periodensystems. Beispiele geeigner Metalloxide sind Fe₂O₃, FeO, Fe₃O₄, NiO, CoO, Co₃O₄, CuO, Cu₂O, Ag₂O, WO₃, MoO₃, SnO, SnO₂, CdO, PbO, Pb₃O₄, PbO₂, Cr₂O₃. Bevorzugt werden die niederen Oxide eingesetzt, wie Cu₂O anstelle von CuO und PbO anstelle von PbO₂, da die höheren Oxide Oxidationsmittel darstellen, die unter bestimmten Bedingungen beispielsweise mit organischen Bindemitteln reagieren können. Die Oxide können einzeln oder als Gemische eingesetzt werden. So können beispielsweise Reineisenformkörper oder Reinkupferformkörper erhalten werden. Beim Einsatz von Gemischen der Oxide sind beispielsweise Legierungen und dotierte Metalle zugänglich. Beispielsweise werden aus Eisenoxid/Nickeloxid/Molybdänoxid-Gemischen Stahlteile und aus Kupferoxid/Zinnoxid-Gemischen, die noch Zink-, Nickel- oder Bleioxid enthalten können, Bronzen hergestellt. Besonders bevorzugte Metalloxide sind Eisenoxid, Nickeloxid und/oder Molybdänoxid.

Die erfindungsgemäß verwendeten Metalloxide mit einer Teilchengröße von maximal 1 *µ*m, vorzugweise maximal 0,5 *µ*m, lassen sich nach unterschiedlichen Verfahren, vorzugsweise durch chemische Umsetzungen herstellen. Aus Lösungen von Metallsalzen können beispielsweise die Hydroxide, Oxidhydrate, Carbonate oder Oxalate gefällt werden, wobei die Teilchen gegebenenfalls in Gegenwart von Dispergatoren sehr feinteilig anfallen. Die Niederschläge werden abgetrennt und durch Waschen auf eine möglichst hohe Reinheit gebracht. Durch Erhitzen werden die gefällten Teilchen getrocknet und bei erhöhten Temperaturen zu den Metalloxiden umgesetzt.

Es ist auch möglich, direkt in einem Schritt zu sehr feinteiligen Metalloxiden zu kommen. So werden beispielsweise durch Verbrennen von Eisenpentacarbonyl mit Sauerstoff extrem feine, kugelförmige Eisenoxidteilchen mit spezifischen Oberflächen von bis zu 200 m²/g erhalten.

Die erfindungsgemäß eingesetzten Metalloxide bzw. mindestens 65 Vol.-% des Pulvers weisen vorzugsweise eine BET-Oberfläche von mindestens 5, vorzugsweise mindestens 7 m²/g auf.

Neben den mit Wasserstoff reduzierbaren Metalloxiden können auch weitere beim Sintern nicht reduzierbare Metallverbindungen, wie nicht mit Wasserstoff reduzierbare Metalloxide, Metallcarbide oder Metallnitride vorliegen. Beispiele für Oxide sind dabei ZrO₂, Al₂O₃ und TiO₂. Beispiele für Carbide sind SiC, WC oder TiC. Ein Beispiel eines Nitrids ist TiN.

Das erfindungsgemäß in den Formmassen eingesetzte Pulver weist mindestens 90 Vol.-%, besonders bevorzugt mindestens 95 Vol.-%, bezogen auf das Pulver, an mit Wasserstoff reduzierbaren Metalloxiden auf. Wenn nicht mit Wasserstoff reduzierbare Metalloxide, Metallcarbide und/oder Metallnitride verwendet werden, so liegen sie vorzugsweise in Mengen von 1 bis 10, besonders bevorzugt 2 bis 5 Vol.-%, bezogen auf das Pulver, vor.

Das erfindungsgemäß eingesetzte Pulver liegt in den Formmassen in Mengen von 20 bis 50 Vol.-%, vorzugsweise 25 bis 45 Vol.-%, besonders bevorzugt 30 bis 40 Vol.-%, bezogen auf das Gesamtvolumen der Formmasse vor.

Das erfindungsgemäß in den Formmassen eingesetzte Pulver liegt verteilt in einem fließfähigen Bindemittel vor. Dabei kann gegebenenfalls zusätzlich ein Dispergator eingesetzt werden. Gemäß einer bevorzugten Ausführungsform der Erfindung besteht die Formmasse aus dem vorstehend beschriebenen Pulver, einem fließfähigen Bindemittel und gegebenenfalls einem Dispergator.

Gemäß einer weiteren Ausführungsform der Erfindung weist die Formmasse neben diesen Komponenten noch weitere Komponenten auf, wie sie nachstehend beschrieben sind.

Das Gesamtvolumen aller Inhaltsstoffe der Formmasse ergibt dabei in jedem Fall 100 Vol.-%.

Als fließfähige Bindemittel können alle Bindemittel eingesetzt werden, die zur Verwendung im Pulverspritzgießverfahren geeignet sind. Sie sind dabei vorzugsweise bei der Verarbeitungstemperatur fließfähig, so daß sie in Formen spritzgegossen werden können. Dabei können z.B. die Bindemittel verwendet werden, wie sie vorstehend im Stand der Technik beschrieben wurden. Es kommen somit Bindemittel in Betracht, die thermisch zersetzt und so entfernt werden, Bindemittelgemische, von denen ein Anteil mit Lösungsmitteln extrahiert und der andere Anteil thermisch zersetzt werden kann, oder Bindemittel, die z.B. in Form eines Polyacetals verwendet werden, das unterhalb seiner Schmelztemperatur unter dem Einfluß gasförmiger Säuren ohne Ausbildung einer flüssigen Phase direkt zu gasförmigen Produkten depolymerisiert werden kann. Geeignete Bindemittel sind dem Fachmann bekannt. Das fließfähige Bindemittel enthält vorzugsweise ein organisches Polymer. In der Formmasse gemäß Anspruch 9 wird ein Polyoximethylencopolymer verwendet, wie es beispielsweise in EP-A-0 444 475, EP-A-0 446 708 bzw. EP-A-0 444 475 beschrieben ist. Es handelt sich vorzugsweise um ein Polyoximethylencopolymer, das 0,5 bis 10, vorzugsweise 1 bis 5 Mol.-% Butandiolformal als Comonomer enthält. Dabei kann als zusätzliches Bindemittel Polybutandiolformal eingesetzt werden.
Besonders bevorzugt wird ein Gemisch aus 75 bis 89 Gew.-% Polyoximethylencopolymer, das 2 Mol.-% Butandiolformal als Comonomer enthält und einen Schmelzindex von etwa 45 g/10 min bei 190°C und 2,16 kg Auflagegewicht aufweist, und 11 bis 25 Gew.-% Polybutandiolformal mit einem Molekulargewicht Mₙ von etwa 20.000 eingesetzt.

Als Dispergator können alle Dispergatoren verwendet werden, die zur Dispergierung von Metalloxidteilchen der angegebenen Teilchengröße im Bindemittel geeignet sind. Eine geeignete Stoffklasse für die Dispergatoren sind alkoxilierte Fettalkohole oder alkoxilierte Fettsäureamide.

Weitere geeignete Inhaltsstoffe der Formmassen sind die bei der Verarbeitung von Polyoximethylen verwendeten Verarbeitungsstabilisatoren.

Die erfindungsgemäßen Formmassen sind als Spritzgießmassen zur Herstellung von Metallformkörpern verwendbar. Dabei werden zur Herstellung der Formmassen die organischen und anorganischen Komponenten in geeigneten Mischvorrichtungen vermischt. Vorzugsweise erfolgt dies in einer Knetvorrichtung unter Aufschmelzen des fließfähigen Bindemittels. Nach dem Verfestigen der Formmassen werden diese vorzugsweise granuliert. Sie können nach bekannten Verfahren spritzgegossen werden, vorzugsweise bei Massetemperaturen von 170 bis 200°C. Die verwendete Form hat dabei vorzugsweise eine Temperatur von 120 bis 140°C.

Aus den so erhaltenen Formlingen wird sodann das Bindemittel entfernt. Dies kann je nach verwendetem Bindemittel durch langsames Erhitzen, Behandeln mit einem Lösungsmittel und darauffolgendes Erhitzen oder Behandeln mit einer Säure und Erhitzen erfolgen. Vorzugsweise erfolgt das Entbindern gleichzeitig mit dem Aufheizen zum Reduzieren und Sintern des Formlings. Dabei wird der Formling in Gegenwart von Wasserstoff, vorzugsweise unter Wasserstoffatmosphäre, mit einer Geschwindigkeit von 1 bis 20°C/min, vorzugsweise 2 bis 10°C/min bis zur materialspezifischen Sintertemperatur hochgeheizt, 1 bis 20, vorzugsweise 2 bis 10 Stunden bei der Sintertemperatur belassen und sodann abgekühlt. Während des langsamen Hochheizens wird dabei das Bindemittel entfernt. Der zur Reduktion eingesetzte Wasserstoff weist vorzugsweise einen Taupunkt von maximal -10°C, besonders bevorzugt von weniger als -40°C auf. Der Taupunkt wird dabei so gewählt, daß für das eingesetzte Metalloxid eine Reduktion unter den Reaktionsbedingungen möglich ist.

Zur Reduktion von Cr₂O₃ wird beispielsweise ein extrem trockener Wasserstoff mit einem Taupunkt von weniger als -40°C benötigt. Die Reduktion wird bei Temperaturen oberhalb 1500°C, besonders bevorzugt oberhalb 1600°C durchgeführt. Beim Sintern von chromhaltigen Legierungen sintern die Legierungsbestandteile oft bei 1200 bis 1300°C, während bei Verwendung von Cr₂O₃ dieses noch unreduziert im Formling verbleiben kann. Bei der Herstellung von beispielsweise Edelstählen mit einem Chromanteil von etwa 13 bis 20 Gew.-% wird deshalb vorzugsweise der Chromanteil als Ferrochrom mit einer Korngröße der Teilchen von maximal 1 *µ*m eingesetzt. Der Volumenanteil des Ferrochroms beträgt vorzugsweise weniger als 35 Vol.-%. So ist es möglich, mit Chrom und gegebenenfalls Nickel und Molybdän legierte Edelstähle herzustellen, ohne daß befürchtet werden muß, daß nicht reduziertes Cr₂O₃ im ansonsten schon gesinterten Formling verbleibt.

Die Erfindung betrifft auch ein Verfahren zur Herstellung von Metallformkörpern durch Spritzgießen einer Formmasse, wie sie vorstehend beschrieben ist, in eine Form, Entfernung des Bindemittels aus dem so erhaltenen Formling und Reduzieren und Sintern des entbinderten Formlings zu einem Metallformkörper in Gegenwart von Wasserstoff. Dabei erfolgt das Entfernen des Bindemittels vorzugsweise thermisch in einem Schritt mit dem Reduzieren und Sintern durch Aufheizen des Formlings auf die Sintertemperatur in Gegenwart von Wasserstoff.

Bei reduzierendem Sintern schrumpfen die Formlinge bis zum 5-fachen, bezogen auf das Volumen oder bis zur Hälfte, bezogen auf die linearen Dimensionen. Dieser hohe Schrumpf ist gerade für die Herstellung von sehr kleinen Strukturen von Vorteil, da das Spritzgießwerkzeug um etwa den Faktor 2 in jeder Dimension größer gestaltet werden kann und somit sehr feine Details ausgebildet werden können. Die Maßtoleranzen der gesinterten Formkörper betragen trotz des hohen absoluten Schrumpfes vorzugsweise maximal +/-0,3 %, besonders bevorzugt +/-0,15 %.

Vorzugsweise beträgt die Oberflächenrauhigkeit R_{Z} weniger als 1 *µ*m, Rₐ weniger als 0,2 *µ*m, gemessen nach DIN 4768 bzw. DIN 4768/1.

Die Erfindung wird nachstehend anhand von Beispielen näher erläutert.

### Beispiele

Die in den nachfolgenden Beispielen aufgeführten Spritzgießmassen wurden nach einheitlichem Vorgehen hergestellt, thermisch entbindert und bei materialadäquaten Temperaturen reduzierend unter Wasserstoff gesintert.

Als fließfähiges Bindemittel wurde ein thermoplastisches Polyoximethylencopolymer verwendet, das 2 Mol.-% Butandiolformal als Comonomer enthielt und einen Schmelzindex von etwa 45 g/10 min bei 190°C und 2,16 kg Auflagegewicht aufwies. Als zusätzliches Bindemittel wurde Polybutandiolformal mit einem Molekulargewicht Mₙ von etwa 20.000 eingesetzt. Als Dispergiermittel zur Dispergierung der anorganischen Pulver wurde Solsperse® 17000 der ICI verwendet. Die Mengen sind in der nachstehenden Tabelle angegeben.

Die organischen und anorganischen Komponenten der Formmasse wurden in einem Schaufelkneter von 1 l Nutzinhalt bei 190°C aufgeschmolzen und für 90 min geknetet. Sodann wurde der Schaufelkneter abgekühlt und die Masse verfestigt und in dem sich drehenden Kneter granuliert. Die so erhaltenen Spritzgießmassen wurden bei 180°C Massetemperatur in eine auf 130°C temperierte Form für einen Biegestab mit den Abmessungen 1,5 x 6 x 50 mm eingespritzt.

Die derart hergestellten Biegestäbe wurden in einem Rohrofen unter Wasserstoffatmosphäre (Wasserstoff mit einem Taupunkt um -10°C) mit einer Geschwindigkeit von 2°C/min bis zur angegebenen materialspezifischen Sintertemperatur hochgeheizt und für 2 Stunden bei der Sintertemperatur belassen. Sodann wurde der Ofen abgekühlt. Während des langsamen Hochheizens depolymerisierten das Polyoximethylen und das Polybutandiolformal im Temperaturbereich von 220 bis 300°C ohne Ausbildung von Rissen im dünnwandigen Biegestab. Die Biegestäbe wurden auf einem Pulverbett aus Aluminiumoxidpulver mit etwa 5 *µ*m Korngröße gelagert, um das Schrumpfen zu erleichtern.

Alle in den Beispielen aufgeführten Formmassen führten zu einwandfreien, rißfreien Formkörpern, obwohl der Volumenschrumpf teilweise um 80% betrug.

Die Werte für die Oberflächenrauhigkeit, die mit einem polierten Spritzgießwerkzeug erhalten wurden, lagen in jedem Fall für R_{Z} bei weniger als 1 *µ*m und Rₐ bei weniger als 0,2 *µ*m.

## Patentansprüche

1. Verwendung von Formmassen, enthaltend in einem fließfähigen Bindemittel 20 bis 50 Vol.-%, bezogen auf das Gesamtvolumen der Formmasse, eines Pulvers aus einem oder mehreren Metalloxiden und gegebenenfalls nicht mit Wasserstoff reduzierbaren Metallcarbiden und/oder Metallnitriden, wobei mindestens 65 Vol.-% des Pulvers eine Teilchengröße von maximal 0,5 µm und der Rest des Pulvers eine Teilchengröße von maximal 1 µm aufweisen, und mindestens 90 Vol.-% des Pulvers aus mit Wasserstoff reduzierbaren Metalloxiden bestehen, als Spritzgießmassen zur Herstellung von Metallformkörpern.

2. Verwendung nach Anspruch 1, **dadurch gekennzeichnet, daß** mindestens 65 Vol.-% des Pulvers der Formmasse eine BET-Oberfläche von mindestens 5 m²/g aufweisen.

3. Verwendung nach Anspruch 1 oder 2, **dadurch gekennzeichnet, daß** das fließfähige Bindemittel der Formmasse ein organisches Polymer enthält.

4. Verwendung nach einem der Ansprüche 1 bis 3, **dadurch gekennzeichnet, daß** die Formmasse ein Dispergiermittel für das Pulver enthält.

5. Verwendung nach einem der Ansprüche 1 bis 4, **dadurch gekennzeichnet, daß** in der Formmasse als mit Wasserstoff reduzierbare Metalloxide Fe₂O₃, FeO, Fe₃O₄, NiO, CoO, Co₃O₄, CuO, Cu₂O, Ag₂O, Bi₂O₃, WO₃, MoO₃, SnO, SnO₂, CdO, PbO, Pb₃O₄, PbO₂, Cr₂O₃ oder Gemische davon eingesetzt werden.

6. Verwendung nach einem der Ansprüche 1 bis 5, **dadurch gekennzeichnet, daß** das Pulver in der Formmasse 1 bis 10 Vol.-% nicht mit Wasserstoff reduzierbare Metalloxide, Metallcarbide, Metallnitride oder deren Gemische mit einer Teilchengröße von maximal 0,5 µm enthält.

7. Verfahren zur Herstellung von Metallformkörpern durch Spritzgießen einer Formmasse, wie sie in einem der Ansprüche 1 bis 6 definiert ist, in eine Form, Entfernung des Bindemittels aus dem so erhaltenen Formling und Reduzieren und Sintern des entbinderten Formlings zu einem Metallformkörper in Gegenwart von Wasserstoff.

8. Verfahren nach Anspruch 7, **dadurch gekennzeichnet, daß** das Entfernen des Bindemittels thermisch in einem Schritt mit dem Reduzieren und Sintern durch Aufheizen des Formlings auf die Sintertemperatur in Gegenwart von Wasserstoff erfolgt.

9. Formmasse, enthaltend in einem fließfähigen Bindemittel aus einem Polyoximethylencopolymer und gegebenenfalls zusätzlich Butandiolformal 20 bis 50 Vol.-%, bezogen auf das Gesamtvolumen der Formmasse, eines Pulvers aus einem oder mehreren Metalloxiden und gegebenenfalls nicht mit Wasserstoff reduzierbaren Metallcarbiden und/oder Metallnitriden, wobei mindestens 65 Vol.-% des Pulvers eine Teilchengröße von maximal 0,5 _{µ}m und der Rest des Pulvers eine Teilchengröße von maximal 1 _{µ}m aufweisen, und mindestens 90 Vol.-% des Pulvers aus mit Wasserstoff reduzierbaren Metalloxiden bestehen.

10. Formmasse nach Anspruch 9, **dadurch gekennzeichnet, daß** das Polyoximethylencopolymer 0,5 bis 10 Mol.-% Butandiolformal als Comonomer enthält.

## Claims

1. The use of a molding composition containing, in a flowable binder, from 20 to 50% by vol., based on the total volume of the molding composition, of a powder comprising one or more metal oxides and, if desired, metal carbides and/or metal nitrides which cannot be reduced using hydrogen, where at least 65% by vol. of the powder has a maximum particle size of 0.5 µm and the remainder of the powder has a maximum particle size of 1 µm, and at least 90% by vol. of the powder comprises metal oxides which can be reduced using hydrogen, as injection-molding composition for the production of metal moldings.

2. The use as claimed in claim 1, wherein at least 65% by vol. of the powder of the molding composition has a BET surface area of at least 5 m²/g.

3. The use as claimed in claim 1 or 2, wherein the flowable binder of the molding composition contains an organic polymer.

4. The use as claimed in any one of claims 1 to 3, wherein the molding composition contains a dispersant for the powder.

5. The use as claimed in any one of claims 1 to 4, wherein, in the molding composition, the metal oxides which can be reduced using hydrogen are Fe₂O₃, FeO, Fe₃O₄, NiO, CoO, Co₃O₄, CuO, Cu₂O, Ag₂O, Bi₂O₃, WO₃, MoO₃, SnO, SnO₂, CdO, PbO, Pb₃O₄, PbO₂ or Cr₂O₃, or mixtures thereof.

6. The use as claimed in any one of claims 1 to 5, wherein the powder in the molding composition contains from 1 to 10% by vol. of metal oxides, metal carbides or metal nitrides which cannot be reduced using hydrogen, or mixtures thereof, having a maximum particle size of 0.5 µm.

7. A process for the production of metal moldings by injection molding a molding composition as defined in any one of claims 1 to 6 in a mold, removing the binder from the resultant molding, and reducing and sintering the debindered molding in the presence of hydrogen to give a metal molding.

8. A process as claimed in claim 7, wherein the removal of the binder is carried out thermally in a single step together with the reduction and sintering by heating the molding to the sintering temperature in the presence of hydrogen.

9. A molding composition containing, in a flowable binder comprising a polyoxymethylene copolymer and, if desired, additionally butanediol formal, from 20 to 50% by vol., based on the total volume of the molding composition, of a powder comprising one or more metal oxides and, if desired, metal carbides and/or metal nitrides which cannot be reduced using hydrogen, where at least 65% by vol. of the powder has a maximum particle size of 0.5 µm and the remainder of the powder has a maximum particle size of 1 µm, and at least 90% by vol. of the powder comprises metal oxides which can be reduced using hydrogen.

10. A molding composition as claimed in claim 9, wherein the polyoxymethylene copolymer contains from 0.5 to 10 mol % of butanediol formal as comonomer.

## Revendications

1. Utilisation de masses à mouler, contenant, dans un agent liant pouvant s'écouler, 20 à 50 % en volume, par rapport au volume total de la masse à mouler, d'une poudre constituée d'un ou plusieurs oxydes de métal et, le cas échéant, de carbures de métal ne pouvant pas être réduits avec de l'hydrogène et/ou de nitrures de métal ne pouvant pas être réduits avec de l'hydrogène, au moins 65 % en volume de la poudre présentant une taille de particules d'au maximum 0,5 µm et le reste de la poudre présentant une taille de particules d'au maximum 1 µm, et au moins 90 % en volume de la poudre étant constituée d'oxydes de métal pouvant être réduits avec de l'hydrogène, comme masses d'injection par pulvérisation pour la préparation de corps moulés métalliques.

2. Utilisation selon la revendication 1, **caractérisée en ce qu'**au moins 65 % en volume de la poudre de la masse à mouler présente une surface BET d'au moins 5 m²/g.

3. Utilisation selon la revendication 1 ou 2, **caractérisée en ce que** l'agent liant pouvant s'écouler de la masse à mouler contient un polymère organique.

4. Utilisation selon l'une quelconque des revendications 1 à 3, **caractérisée en ce que** la masse à mouler contient un agent dispersant pour la poudre.

5. Utilisation selon l'une quelconque des revendications 1 à 4, **caractérisée en ce qu'**on utilise dans la masse à mouler, comme oxydes de métal pouvant être réduits avec de l'hydrogène, du Fe₂O₃, du FeO, du Fe₃O₄, du NiO, du CoO, du Co₃O₄, du CuO, du Cu₂O, de l'Ag₂O, du Bi₂O₃, du WO₃, du MoO₃, du SnO, du SnO₂, du CdO, du PbO, du Pb₃O₄, du PbO₂, du Cr₂O₃ ou des mélanges de ceux-ci.

6. Utilisation selon l'une quelconque des revendications 1 à 5, **caractérisée en ce que** la poudre dans la masse à mouler contient 1 à 10 % en volume d'oxydes de métal ne pouvant pas être réduits avec de l'hydrogène, de carbures de métal ne pouvant pas être réduits avec de l'hydrogène, de nitrures de métal ne pouvant pas être réduits avec de l'hydrogène ou de leurs mélanges, avec une taille de particules d'au maximum 0,5 µm.

7. Procédé pour la préparation de corps moulés métalliques par moulage par injection dans une forme d'une masse à mouler, telle qu'elle est définie dans l'une quelconque des revendications 1 à 6, élimination de l'agent liant de la pièce moulée ainsi obtenue et réduction et frittage de la pièce moulée sans agent liant en un corps moulé métallique en présence d'hydrogène.

8. Procédé selon la revendication 7, **caractérisé en ce que** l'élimination de l'agent liant est réalisée thermiquement en une étape avec la réduction et le frittage par chauffage de la pièce moulée à la température de frittage en présence d'hydrogène.

9. Masse à mouler, contenant, dans un agent liant pouvant s'écouler constitué d'un copolymère de polyoxyméthylène et, le cas échéant, en outre de butanediolformal, 20 à 50 % en volume, par rapport au volume total de la masse à mouler, d'une poudre constituée d'un ou de plusieurs oxydes de métal et, le cas échéant, de carbures de métal ne pouvant pas être réduits avec de l'hydrogène et/ou de nitrures de métal ne pouvant pas être réduits avec de l'hydrogène, au moins 65 % en volume de la poudre présentant une taille de particules d'au maximum 0,5 µm et le reste de la poudre présentant une taille de particules d'au maximum 1 µm, et au moins 90 % en volume de la poudre étant constituée d'oxydes de métal pouvant être réduits avec de l'hydrogène.

10. Masse à mouler selon la revendication 9, **caractérisée en ce que** le copolymère de polyoxyméthylène contient 0,5 à 10 % en mole de butanediolformal comme comonomère.
